# EUROPÄISCHE PATENTSCHRIFT

(11) **EP 1 368 158 B1**
(45) Veröffentlichungstag und Bekanntmachung des Hinweises auf die Patenterteilung: **08.09.2004**
(21) Anmeldenummer: 02735115.4
(22) Anmeldetag: 04.03.2002
(51) Int. Cl.: B24C 1/00

(54) **VERFAHREN ZUR STRAHLBEHANDLUNG MIT STRAHLMITTELN**
METHOD FOR THE TREATMENT WITH ABRASIVES
PROCEDE DE TRAITEMENT PAR PROJECTION DE MATIERE

(30) Priorität: 08.03.2001 DE 10111235
(43) Veröffentlichungstag der Anmeldung: 10.12.2003
(73) Patentinhaber: Linde Aktiengesellschaft, 65189 Wiesbaden (DE)
(72) Erfinder: HEISEL, Michael, 82049 Pullach (DE); BUINGER, Alexander, 81476 München (DE)
(74) Vertreter: Gellner, Bernd, Dr.
(86) Internationale Anmeldenummer: PCT/EP2002/002338
(87) Internationale Veröffentlichungsnummer: WO 2002/072312

(56) Entgegenhaltungen:
- WO-A-00/67928
- DE-A- 4 420 579
- FR-A- 2 627 121

## Beschreibung

Die Erfindung betrifft ein Verfahren zur Strahlbehandlung von Objekten mit Strahlmitteln gemäß Oberbegriff des Anspruchs 1, welches z.B. aus der WO-A-00/67928 bekannt ist.

Das Bestrahlen von Objekten (beispielsweise von Werkstücken) als Behandlungsverfahren mit Strahlmitteln ist in zahlreichen industriellen Anwendungen bekannt. Die bekannten Strahlbehandlungsverfahren kann man im Hinblick auf die verwendeten Strahlmittel in zwei Gruppen einteilen.

Die erste Gruppe betrifft das Strahlen mit konventionellen Strahlmitteln wie insbesondere Quarzsand (Sandstrahlen), aber auch mit anderen konventionellen Strahlmitteln wie beispielsweise Stahlkies, Hartgußkies, Drahtkorn und Korund. Als Strahlmittel für die trockene Abrasivstrahlbehandlung können auch andere anorganische oder organische Strahlmittel oder Strahlmittel auf pflanzlicher Basis Verwendung finden. Alle diese konventionellen Strahlmittel besitzen die gemeinsame Eigenschaft, dass die Strahlmittel bei Normalbedingungen in festem Aggregatzustand vorliegen. Sie wirken in der Regel abrasiv. Bei der Strahlbehandlung unter Einsatz von herkömmlichen, abrasiven Strahlmitteln fällt eine Mischung aus abgestrahltem Material und Strahlmitteln an, die in der Regel mit großem Aufwand und hohen Kosten entsorgt werden muss.

Außer diesen herkömmlichen Abrasivstrahlmitteln ist eine zweite Gruppe von Strahlmitteln für Strahlbehandlungen bekannt, die bei Normalbedingungen in gasförmigem oder flüssigem Aggregatzustand vorliegen.

Diese Strahlmittel sind in der Regel weicher als die konventionellen Strahlmittel und gewährleisten daher eine Strahlbehandlung mit geringerer Abrasivtät im Vergleich zu Strahlbehandlungen mit konventionellen bei Normalbedingung im festen Aggregatzustand vorliegenden Strahlmitteln. Als Vertreter der Gruppe der bei Normalbedingungen in fluider Form vorliegenden Strahlmitteln ist insbesondere Trockeneis (CO₂) zu nennen, welches sich in zahlreichen Anwendungen bewährt hat.

Verfestigtes Kohlendioxid bietet aufgrund seiner physikalischen Eigenschaften wesentliche Vorteile bei der Verwendung als Strahlmittel zur Strahlbearbeitung wie die Strahlreinigung von Oberflächen: Kohlendioxid in festem Aggregatzustand (Trockeneis) besitzt eine Temperatur von etwa -78 °C. Bei Energiezufuhr sublimiert Kohlendioxid. Die Bearbeitung mit Kohlendioxid in festem Aggregatzustand verläuft rückstandsfrei, da das sublimierte gasförmige Kohlendioxid problemlos entweichen kann. Eine Strahlmittelaufbereitung oder Strahlmittelentsorgung ist daher für Kohlendioxid nicht erforderlich. Bevorzugt wird festes Kohlendioxid in Form von CO₂-Pellets eingesetzt. Das Strahlreinigen mit CO₂-Pellets ist beispielsweise im eigenen Magazin für Kunden und Geschäftspartner
- *Know How*, "Strahlreinigen nach Maß mit Cryoclean®", Dr. H.-J. Diehl, Linde AG, Werksgruppe Technische Gase, 2/96, 1996, Seiten 1 bis 5,
beschrieben. Mobile Anlagen zur CO₂-Strahlreinigung sind unter dem Namen Cryomax® und Cryomini® aus Prospekten der Fa. Linde Gas AG bekannt.

In der Regel wird festes Kohlendioxid (CO₂) in Form von komprimiertem, in der Regel reiskomgroßem Granulat eingesetzt. Diese sog. CO₂-Pellets werden in einer Strahlanlage in einen Gasstrom eindosiert, mit dem Gasstrom zu einer Strahldüse gefördert und durch die Strahldüse auf die zu bearbeitende Oberfläche geleitet Die Strahldüse ist dabei üblicherweise in einer Strahlpistole eingebaut. Meist werden Trockeneis-Pellets in einem Pelletierer hergestellt. Hierzu wird flüssiges Kohlendioxid in den Pelletierer eingespritzt, durch Entspannung in Trockeneis (Schnee) überführt, zu einem "Kuchen" komprimiert und schließlich durch eine Matrize gepreßt. Als Resultat entstehen etwa reiskomgroße CO₂-Pellets mit einer gewissen Größenverteilung. Das so hergestellte Granulat weist typischerweise Mittelwerte von einer Länge von 8 mm und einem Durchmesser von 3 mm auf.

Die Härte von Trockeneis entspricht etwa der geringen Härte von Gips.

Aufgrund der im Vergleich zu herkömmlichen Abrasivstrahlmitteln, die bei Normalbedingungen im festen Aggregatzustand vorliegen, eröffnen die "weicheren" bei Normalbedingungen in fluider Form vorliegenden Strahlmittel Anwendungen, bei denen ein Abtrag von Material nicht notwendig oder sogar nicht erwünscht ist.

Der Erfindung liegt die Aufgabe zugrunde, ein Verfahren zur Entfernung von schwefel- oder ruß- oder kokshaltigen Materialien oder Beschichtungen in Apparaten oder Anlageteilen zur thermischen Spaltung von Kohlenwasserstoffen oder in Anlageteilen von Claus-Anlagen aufzuzeigen.

Diese Aufgabe wird durch das Verfahren gemäß Anspruch 1 gelöst.

Mit der Erfindung kann eine wirksame Strahlbehandlung von Oberflächen ― insbesondere eine wirksame Reinigung von Oberflächen ― mit Hilfe von Trockeneis, d.h. mitttels unter Normalbedingungen in fluider Form vorliegenden Strahlmitteln, gewährleistet werden, auch wenn Ansammlungen, Anlagerungen, Anhaftungen, Beläge oder Beschichtungen aus Materialien mit einer größeren Härte als Trockeneis bearbeitet werden.

Objektoberflächen, auf oder an denen Material anhaftet bzw. die mit Material beschichtet sind, welches eine größere Härte als die unter Normalbedingungen in fluider Form vorliegenden Strahlmittel aufweist, können einer Strahlbehandlung mittels Kohlendioxid als zumindest ein Strahlmittel wirksam unterzogen werden .

Dass härtere Materialien mit Trockeneis wirksam bestrahlt werden können, liegt vermutlich an einer primär nicht mechanischen, sondern komplexen chemisch/physikalischen Wirkungsweise.

Trockeneis besitzt eine sehr niedrige Temperatur von etwa -78 °C. Die niedrige Temperatur bedeutet eine hohe Temperaturdifferenz ΔT zu dem abzulösenden Material. Die hohe Strömungsgeschwindigkeit (vorzugsweise 100 bis 300 m/s) des Trägergases führt zu hoher Turbulenz und damit hohen Wärmeübergangskoeffizienten α. Hohe Wärmeübergangskoeffizienten α und eine hohe Temperaturdifferenz ΔT bedeuten sehr schnelle, oberflächliche Abkühlung. Bei Material, das eine schlechte Wärmeleitfähigkeit hat, wie dies beispielsweise für Schwefel zutrifft, kommt es so zu hohen Temperaturgradienten innerhalb der Verunreinigungsschicht. Diese wiederum führen zu hohen Thermospannungen, die durch Wärmeleitung nicht abgebaut werden. Infolgedessen entstehen in dem durch die tiefe Temperatur versprödeten Material strukturelle Veränderungen, die Schwächungen des Materials bis hin zu Rissen nach sich ziehen.

Vorteilhafterweise wird die Strahlbehandlung mit CO₂-Pellets durchgeführt.

Die Rissbildung wird in diesem Fall noch durch einen zweiten Effekt verstärkt: CO₂-Pellets, die mit hoher Geschwindigkeit auf eine Oberfläche prallen, erzeugen punktuell an der Auftreffstelle einen hohen Druck. Dabei wird festes CO₂ flüssig, ähnlich wie Wassereis unter Schlittschuhen. Flüssiges CO₂ ist ein gutes Lösemittel für sehr viele Stoffe, insbesondere organische Materialien. Speziell bei Schwefel führt die lokal auftretende Lösung zu einer Änderung der Kristallstruktur, die sich nach einiger Zeit wieder zurückbilden kann. In der Zwischenzeit treten jedoch durch die unterschiedlichen Volumina der kristallstrukturen Spannungen auf, die wiederum Rissbildungen fördern.

Aus diesem Grund ist es von Vorteil, wenn das Trockeneis bzw. die CO₂-Pellets mit hoher Geschwindigkeit auf die abzulösenden Materialien, Beläge und/oder Beschichtungen treffen. Die Abrasion, die besonders hartes Strahlmaterial für harte Beläge erfordern würde, ist als Wirkung bei der Strahlbehandlung dabei nur von untergeordneter Bedeutung.

Besondere Vorteile lassen sich mit der Erfindung erzielen, wenn die Wärmeleitfähigkeit der Materialien oder Beschichtungen einen Wert kleiner als 20 W/m°K, vorzugsweise kleiner als 15 W/m°K, besonders bevorzugt kleiner als 9 W/m°K, aufweist. Bezogen auf das Trägermaterial des Objektes, an welchem die Materialien oder Beschichtungen anhaften und/oder auf welchem sich die Materialien oder Beschichtungen befinden, ist es von Vorteil, wenn die Wärmeleitfähigkeit des Trägermaterials des Objektes einen Wert größer als 30 W/m°K, vorzugsweise größer als 35 W/m°K, besonders bevorzugt größer als 45 W/m°K, aufweist. Das Trägermaterial ist oft Stahl, der eine Wärmeleitfähigkeit von ca. 46 W/m°K aufweist, oder Edelstahl mit einer Wärmeleitfähigkeit von ca. 35 W/m°K. Ein Beispiel für ein erfolgreich abzulösendes Material stellt etwa Ruß dar, der eine gute Wärmeleitfähigkeit von ca. 8,9 W/m°K besitzt. Materialien mit schlechterer Wärmeleitfähigkeit sind folglich besser ablösbar. Dies trifft folglich beispielsweise auf Schwefel mit einer Wärmeleitfähigkeit von ca. 0,45 W/m°K zu.

Die Strömungsgeschwindigkeiten des Trägergasstromes im Arbeitsbereich an der Düse betragen in Weiterbildung der Erfindung von 50 m/s bis 400 m/s, vorzugsweise von 100 bis 350 m/s, besonders bevorzugt von 200 bis 300 m/s.

In die oben beschriebenen Risse dringt CO₂ im Zustand der transienten Flüssigphase mit hohem Druck ein. Danach tritt jedoch eine schlagartige Druckentlastung ein, weil die Aufprallenergie des CO₂-Pellets nicht bis in die Tiefe des Risses hinunterreicht. Die Druckentlastung kann zweierlei Folgen haben:
a) Die Flüssigkeit entspannt sich und verdampft schlagartig unter Volumenvermehrung um ca. einen Faktor 500 bis 600. Dadurch entsteht eine lokale Sprengwirkung, die Beläge von der darunterliegenden Oberfläche ablöst.
b) Die Druckentlastung führt zusätzlich zur Bildung von CO₂-Eis-Partikeln. Diese kleinen Partikel sublimieren jedoch sehr schnell - fast ohne Zeitverzögerung - unter starker Volumenvermehrung, was wiederum zu der genannten Sprengwirkung auf das abzulösende Material führt.

Der Gasstrom zur Förderung des Trockeneises bzw. der CO₂-Pellets kann aus jedem geeigneten Gas oder Gasgemisch zusammengesetzt sein. In der Regel wird zur Versorgung der Strahlanlage Druckluft, beispielsweise mit einem Druck von 5 bis 20 bar, mit einem Taupunkt von 5 °C oder trockener, eingesetzt. Die Trockeneisteilchen bzw. die CO₂-Pellets werden dem Luftstrom zudosiert, mit Hilfe des Luftstromes durch die Strahldüse gefördert, auf eine Geschwindigkeit von bis zu 400 m/s beschleunigt und auf die zu reinigende Fläche geleitet.

In Ausgestaltung der Erfindung weisen die zu behandelden Materialien oder Beschichtungen zumindest teilweise einen von dem der Objektoberfläche unterschiedlichen Wärmeausdehnungskoeffizienten auf.

In diesem Fall, wenn das abzulösende Material und der Untergrund, auf dem es haftet, stark unterschiedliche Ausdehnungskoeffizienten bei Abkühlung besitzen, treten mit der Abkühlung des Materials durch das Strahlmittel Trockeneis auch Thermospannungen zwischen Material und Untergrund auf. Dies führt wiederum zu Thermospannungen und damit Scherkräften, die das Material von der darunterliegenden Fläche trennen.

Mit Vorteil können unter Anwendung der Erfindung Beschichtungen mit einer mittleren Dicke von über 2 µm bestrahlt werden, wobei auch zentimeterdicke Schichten erfolgreich abgelöst werden können. Es hat sich gezeigt, dass bei sehr dünnen Schichten eines Feststoffs die erfindungsgemäße Methode an Wirkung verliert. Bei solchen dünnen Schichten ist auch eine schlechte Wärmeleitung durch das abzulösende Material auf den darunter liegenden Untergrund aufgrund der geringen Dicke noch so gut, dass sich trotz schlechter Wärmeleitfähigkeit nur eine geringe Temperaturdifferenz zwischen Material und Untergrund einstellt. Damit entstehen auch nur geringe Scherkräfte. Außerdem ist die dünne Schicht nur wenig mechanisch belastbar, so dass sie sich den Bewegungen des Untergrunds anpasst, ohne sich abzulösen.

Im Rahmen der Erfindung können zusätzlich bei Normalbedingungen in festem Aggregatzustand vorliegende Strahlmittel verwendet werden. Unter bestimmten Umständen können sich dabei Vorteile ergeben, die den Nachteil der Strahlmittelaufbereitung oder Strahlmittelentsorgung aufwiegen oder übersteigen können.

In Weiterbildung der Erfindung können organische Materialien oder Beschichtungen bestrahlt werden.

In Anlagenteilen wie Schwefelkondensatoren von Claus-Anlagen bilden sich aus Schwefel, Salzen und Katalysatorabrieb vorgeschalteter Reaktoren Ablagerungen, die als "Sulfurcrete" bezeichnet werden. Sulfurcrete wird beispielsweise in der Veröffentlichung: H.G. Paskall, J.A. Sames: "Sulphur Recovery", Calgary (Canada), 1989, im Kapitel "Sulphur condenser function and problem areas" erwähnt.

Sulfurcrete ist ein Feststoff, dessen Härte dem von Granit gleicht. Solche Beläge wurden bisher mit Hilfe von Bohrem oder ähnlicher mechanisch wirkender Geräte entfernt. Beschädigungen der Apparate und Objektoberflächen durch dieses mechanische Reinigen können nicht ganz vermieden werden und führen zu einer geringen Lebensdauer der Apparate, beispielsweise der erwähnten Schwefelkondensatoren. Es hat sich gezeigt, dass Sulfurcrete-Beläge unter Anwendung des erfindungsgemäßen Verfahrens wirksam entfernt werden können. Mit entsprechenden Versuchen an Sulfurcrete-Belägen konnte bestätigt werden, dass eine Strahlbehandlung mit Trockeneisteilchen trotz deren geringer Härte dazu führt, dass sich die Beläge aus härterem Material von der Oberfläche des Objektes abtrennen lassen. Verantwortlich für diese unerwartete Tatsache sind vermutlich die oben erwähnten besonderen Eigenschaften des Kohlendioxids und die geringere Wärmeleitfähigkeit des Sulfurcrete gegenüber dem Trägermaterial, also meist Stahl. Konkret betragen die Wärmeleitfähigkeiten von Stahl ca. 46 W/m°K, von Sulfurcrete ca. 0,5 bis 1 W/m°K.

Die Erfindung hat sich insbesondere auch bei der Entfernung von ruß- oder kokshaltigen Materialien oder Beschichtungen von Objekten bewährt. Hierbei ist besonders die Reinigung von Spaltrohren, Quenchkühlem und ähnlichen Anlagenteilen, die bei der thermischen Spaltung von Kohlenwasserstoffen eingesetzt werden, zu erwähnen. Dies soll im folgenden am Beispiel der Reinigung von Quenchkühlern in Spaltöfen von Ethylenanlagen verdeutlicht werden.

Bei der thermischen Spaltung von Kohlenwasserstoffen, insbesondere von schweren Kohlenwasserstoffen, werden bekanntermaßen Spaltöfen eingesetzt, in denen die thermische Spaltung durchgeführt wird. Die Spaltgase werden dann in nachgeordneten Quenchkühlem zur Unterbrechung der Reaktionen rasch abgekühlt.

Bei dem Spaltverfahren beziehungsweise dem Abkühlen der Spaltgase setzt sich Koks an unterschiedlichsten Anlagenteilen und Apparaten ab, beispielsweise in den Spaltrohren, aber auch in Quenchkühlern. Die Koksabscheidungen verengen den freien Querschnitt der Gasströmung. Die Koksabscheidungen wirken außerdem als Wärmedämmung in den von außen beheizten Reaktionsrohren. Dies führt dazu, dass die Anlagenteile in regelmäßigen Abständen entkokt werden muß.

In Ethylenanlagen geschieht dies in der Praxis alle vier bis zehn Wochen bei heißem Ofen und Quenchkühler. Die Reinigung bzw. Entkokung erfolgt bei heißem Ofen bisher dadurch, dass der dem Ofen normalerweise zugeführte Einsatzstrom unterbrochen wird und ein Gemisch aus Dampf und Luft eingeleitet wird, welches den abgelagerten Koks abbrennt Die Luftmenge wird dabei so zudosiert, dass eine lokale Überhitzung der Kühlrohre im Spaltofen und.im Quenchkühler ausgeschlossen ist Der Abbrand des Kokses ist bei dieser Methode jedoch nicht vollständig.

Die Öfen und Kühler müssen daher zusätzlich alle drei bis vier Monate im abgekühlten Zustand mechanisch gereinigt werden. Für die Reinigung wird nach dem Stand der Technik Hochdruckwasser von bis zu 2500 bar verwendet, mit dem die Ablagerungen von den Rohrwänden entfernt werden. Diese Behandlung führt zwar zu einer ausreichend guten Reinigung, hinterlässt aber an den behandelten Oberflächen Schädigungen, häufig muschelförmige Auswaschungen. Insbesondere werden durch Korrosion bereits angegriffene Stellen an den Rohren bzw. Anlagenteilen bevorzugt ausgewaschen, so dass beginnende Schadstellen noch weiter geschädigt werden. Durch die Hochdruckwasserbehandlung wird die behandelte Oberfläche außerdem nicht 100% metallisch blank. Es verbleiben einige Verunreinigungen, so dass die Oberfläche aufgerauht wirkt und sich erneute Ablagerungen bevorzugt dort ansetzen.

Für eine solche mechanische Reinigung werden einschließlich Abkühlung und Wiederanwärmung des Ofens typischerweise drei bis vier Tage benötigt. Die Verfügbarkeit des Ofens und damit die erzeugte Ethylenmenge sinkt dadurch deutlich ab.

Erfindungsgemäß wird dagegen die stark unterschiedliche Wärmeleitfähigkeit und Wärmeausdehnung der Ablagerungen und des Rohrmaterials bzw. der Anlagenteile genutzt. So lassen sich mit minimaler mechanischer Belastung Apparate, Rohre oder Anlagenteile von den Ablagerungen befreien. Versuche haben gezeigt, dass sich mit Trockeneis als Strahlmittel die ruß- oder kokshaltigen Verunreinigungen schon mit einem Druck von etwa 12 bar entfemen lassen. Als Treibmittel wird vorzugsweise Luft oder Stickstoff eingesetzt. Dabei wird eine zu 100% metallisch blanke Oberfläche erreicht, während erfahrungsgemäß die Reinigung mit Hochdruckwasser nur etwa 80 % blanke Oberflächen hinterlässt.

Ein wesentlicher Vorteil des erfindungsgemäßen Verfahrens liegt darin, dass während der Reinigung die Oberflächen poliert werden können, ggf. unter Zusatz von Abrasionshilfsmitteln. Die Rauhigkeit der Oberflächen lässt sich erfindungsgemäß auf unter 5 Mikrometer reduzieren. Das hat zur Folge, dass neue Ablagerungen an der glatten Oberfläche keinen Ansatzpunkt finden und folglich nicht oder erst sehr viel später anhaften. Die Laufzeit der Öfen wird dadurch deutlich verlängert. In der Praxis kann von den erforderlichen mechanischen Reinigungen ein Viertel bis die Hälfte entfallen, wodurch die Verfügbarkeit der Öfen und damit die erzeugte Ethylenmenge um etwa 2 Prozent pro Jahr erhöht wird.

## Patentansprüche

1. Verfahren zur Strahlbehandlung von Objekten mit Strahlmitteln, wobei die Strahlmittel mit Hilfe eines Gasstromes auf das zu bearbeitende Objekt gestrahlt werden, wobei als Strahlmittel zumindest Trockeneis eingesetzt wird und ein Objekt bestrahlt wird, welches ein mit Materialien oder Beschichtungen behaftetes Trägermaterial umfasst, wobei die Materialien oder Beschichtungen eine größere Härte als Trockeneis und eine geringere Wärmeleitfähigkeit als das Trägermaterial aufweisen, **dadurch gekennzeichnet, dass** schwefel- oder ruß- oder kokshaltige Materialien oder Beschichtungen in Apparaten oder Anlagenteilen, insbesondere Rohren, Spaltrohren oder Quenchkühlem, zur thermischen Spaltung von Kohlenwasserstoffen, insbesondere Ethylen, oder in Anlagenteilen von Claus-Anlagen bestrahlt werden.

2. Verfahren nach Anspruch 1, **dadurch gekennzeichnet, dass** die Strahlbehandlung mit CO₂-Pellets durchgeführt wird.

3. Verfahren nach Anspruch 1 oder 2, **dadurch gekennzeichnet, dass** die Wärmeleitfähigkeit der Materialien oder Beschichtungen einen Wert kleiner als 20 W/m°K, vorzugsweise kleiner als 15 W/m°K, besonders bevorzugt kleiner als 10 W/m°K, weiter insbesondere bevorzugt kleiner als 9 W/m°K, aufweist.

4. Verfahren nach einem der Ansprüche 1 bis 3, **dadurch gekennzeichnet, dass** die Wärmeleitfähigkeit des Trägermaterials des Objektes einen Wert größer als 30 W/m°K, vorzugsweise größer als 35 W/m°K, besonders bevorzugt größer als 45 W/m°K, aufweist.

5. Verfahren nach einem der Ansprüche 1 bis 4, **dadurch gekennzeichnet, dass** die Strömungsgeschwindigkeiten des Trägergasstromes im Arbeitsbereich an der Düse von 50 m/s bis 400 m/s, vorzugsweise von 100 bis 350 m/s, besonders bevorzugt von 200 bis 300 m/s, betragen.

6. Verfahren nach einem der Ansprüche 1 bis 5, **dadurch gekennzeichnet, dass** die zu behandelnden Materialien oder Beschichtungen einen von dem der Objektoberfläche unterschiedlichen Wärmeausdehnungskoeffizienten aufweisen.

7. Verfahren nach einem der Ansprüche 1 bis 6, **dadurch gekennzeichnet, dass** Beschichtungen mit einer mittleren Dicke von über 2 µm bestrahlt werden.

8. Verfahren nach einem der Ansprüche 1 bis 7, **dadurch gekennzeichnet, dass** zusätzlich bei Normalbedingungen in festem Aggregatzustand vorliegende Strahlmittel verwendet werden.

9. Verfahren nach einem der Ansprüche 1 bis 8, **dadurch gekennzeichnet, dass** organische Materialien oder Beschichtungen bestrahlt werden.

10. Verfahren nach einem der Ansprüche 1 bis 9, **dadurch gekennzeichnet, dass** der Druck des Gasstromes 10 bis 100 bar, vorzugsweise 10 bis 20 bar beträgt.

## Claims

1. Process for the blasting treatment of objects using blasting agents, the blasting agents being blasted on to the object to be processed with the aid of a gas stream, the blasting agent used being at least dry ice, and the object blasted being an object which comprises support material provided with materials or coatings, the materials or coatings having a greater hardness than dry ice and a lower thermal conductivity than the support material, **characterized in that** materials or coatings which contain sulphur or carbon black or coke in apparatuses or installation parts, in particular tubes, cracking tubes or quench coolers, for the thermal cracking of hydrocarbons, in particular ethylene, or in installation parts of Claus installations, are blasted.

2. Process according to Claim 1, **characterized in that** the blasting treatment is carried out using CO₂ pellets.

3. Process according to Claim 1 or 2, **characterized in that** the thermal conductivity of the materials or coatings is less than 20 W/m°K, preferably less than 15 W/m°K, particularly preferably less than 10 W/m°K, and more particularly preferably less than 9 W/m°K.

4. Process according to one of Claims 1 to 3, **characterized in that** the thermal conductivity of the support material of the object is greater than 30 W/m°K, preferably greater than 35 W/m°K, particularly preferably greater than 45 W/m°K.

5. Process according to one of Claims 1 to 4, **characterized in that** the flow velocities of the carrier gas stream in the working region at the nozzle are from 50 m/s to 400 m/s, preferably from 100 to 350 m/s, particularly preferably from 200 to 300 m/s.

6. Process according to one of Claims 1 to 5, **characterized in that** the coatings or materials to be treated have a coefficient of thermal expansion which is different from that of the object's surface.

7. Process according to one of Claims 1 to 6, **characterized in that** coatings with a mean thickness of over 2 µm are blasted.

8. Process according to one of Claims 1 to 7, **characterized in that** in addition blasting agents which are in the solid state under standard conditions are used.

9. Process according to one of Claims 1 to 8, **characterized in that** organic materials or coatings are blasted.

10. Process according to one of Claims 1 to 9, **characterized in that** the pressure of the gas stream is from 10 to 100 bar, preferably 10 to 20 bar.

## Revendications

1. Procédé de grenaillage d'objets à l'aide d'agents de grenaillage, les agents de grenaillage étant projetés sur l'objet à traiter au moyen d'un écoulement de gaz, au moins de la glace sèche étant utilisée comme agent de grenaillage et l'objet grenaillé étant un objet qui comprend un matériau de support sur lequel adhèrent des matériaux ou des revêtements, les matériaux ou revêtements présentant une dureté plus élevée que la glace sèche et une conductivité thermique moindre que celle du matériau de support, **caractérisé en ce que** l'on grenaille des matériaux ou revêtements qui contiennent du soufre, de l'acier ou du coke dans des appareils ou parties d'installations, en particulier des tubes, des tubes fendus ou des refroidisseurs de trempe, en vue de la dissociation thermique d'hydrocarbures, en particulier d'éthylène, ou dans des parties d'installations de Claus.

2. Procédé selon la revendication 1, **caractérisé en ce que** le grenaillage est réalisé à l'aide de pastilles de CO₂.

3. Procédé selon les revendications 1 ou 2, **caractérisé en ce que** la conductivité thermique des matériaux ou revêtements présentent une valeur inférieure à 20 W/m°K, de préférence inférieure à 15 W/m°K, de façon particulièrement préférable inférieure à 10 W/m°K et de manière encore plus particulièrement préférable inférieure à 9 W/m°K.

4. Procédé selon l'une des revendications 1 à 3, **caractérisé en ce que** la conductivité thermique du matériau de support de l'objet présente une valeur supérieure à 30 W/m°K, de préférence supérieure à 35 W/m°K et de façon particulièrement préférable supérieure à 45 W/m°K.

5. Procédé selon l'une des revendications 1 à 4, **caractérisé en ce que** la vitesse d'écoulement du gaz porteur dans la plage de travail à l'ajutage est comprise entre 50 m/s et 400 m/s, de préférence entre 100 et 350 m/s et de façon particulièrement préférable entre 200 et 300 m/s.

6. Procédé selon l'une des revendications 1 à 5, **caractérisé en ce que** les matériaux ou revêtements à traiter ont des coefficients de dilatation thermique différents de ceux de la surface de l'objet.

7. Procédé selon l'une des revendications 1 à 6, **caractérisé en ce que** l'on grenaille des revêtements d'une épaisseur moyenne supérieure à 2 µm.

8. Procédé selon l'une des revendications 1 à 7, **caractérisé en ce que** l'on utilise de plus des agents de grenaillage qui se présentent à l'état d'agrégats solides en conditions normales.

9. Procédé selon l'une des revendications 1 à 8, **caractérisé en ce que** l'on grenaille des matériaux ou revêtements organiques.

10. Procédé selon l'une des revendications 1 à 9, **caractérisé en ce que** la pression de l'écoulement de gaz est comprise entre 10 et 100 bars et de préférence entre 10 et 20 bars.
